# EUROPÄISCHE PATENTSCHRIFT

(11) **EP 0 012 457 B1**
(45) Veröffentlichungstag und Bekanntmachung des Hinweises auf die Patenterteilung: **18.08.1982**
(21) Anmeldenummer: 79200651.2
(22) Anmeldetag: 07.11.1979
(51) Int. Cl.: C10J 3/02, C10J 3/08

(54) **Verfahren zur Erzeugung von Formkörpern aus festen Brennstoffen für die Vergasung**
Process for the manufacture of shaped bodies from solid fuels for gasification
Procédé pour la production des corps formes de combustibles solides pour la gazéification

(30) Priorität: 11.12.1978 DE 2853389
(43) Veröffentlichungstag der Anmeldung: 25.06.1980
(73) Patentinhaber: METALLGESELLSCHAFT AG, 60015 Frankfurt (DE)
(72) Erfinder: Baron, Gerhard, Dr. Dipl.-Ing., D-6238 Hofheim (DE); Sauter, Dieter, Dr. Dipl.-Chem., D-6369 Nidderau 5 (DE); Sindel, Wolfgang, D-6000 Frankfurt am Main 56 (DE)
(74) Vertreter: Fischer, Ernst, Dr.

## Beschreibung

Die Erfindung betrifft ein Verfahren zur Erzeugung von Formkörpern für die Vergasung fester Brennstoffe unter einem Druck zwischen 5 und 150 bar mit freien Sauerstoff, Wasserdampf und/ oder Kohlendioxid enthaltenden Vergasungsmitteln im Festbett, das sich langsam nach unten bewegt, dem die Vergasungsmittel von unten zugeführt werden und unter dem die unverbrennlichen mineralischen Bestandteile des Brennstoffs als feste Asche oder flüssige Schlakke abgezogen werden, wobei die Formkörper aus einer Brennstoffmischung gebildet werden, die feinkörnige backende, in einem bestimmten Temperaturbereich erweichende Kohle enthält.

Beim Verfahren der DE-A-2714614 werden Formkörper, die eine Sorte backender Kohle enthalten, bei der Pressformung im Aussenbereich erwärmt und dann der Vergasung aufgegeben. Backkohle enthaltende Formkörper werden der FR-A-893 160 zufolge vor der Vergasung geschwelt, um den Teergehalt wesentlich zu reduzieren.

Die Vergasung körniger Kohle im Festbett ist bekannt und z.B. in Ullmanns Enzyklopädie der technischen Chemie, 4. Auflage (1977), Band 14, Seiten 383 bis 386, dargestellt. Einzelheiten des Vergasungsverfahrens mit festbleibender Asche sind den US-Patentschrfiten 3540867 und 3854895 sowie der deutschen Offenlegungsschrift 22 01 278 zu entnehmen. Die Verfahrensvariante mit Abzug flüssiger Schlacke ist in den britischen Patentschriften 1 507 905, 1 508671 und 1 512 677 erläutert.

Gibt man körnige, backende Kohle in die Festbettvergasung, so entsteht im oberen Teil des Festbettes bei Erreichen der Erweichungstemperatur der Kohle eine wenig gasdurchlässige Zone, da die Kohlekörner zerfliessen oder zumindest plastisch werden. Durch Rührarme versuchte man bisher, diese Kohleschicht in der Festbettvergasung aufzulockern und damit gasdurchlässig zu machen.

Der Temperaturbereich, in dem eine Kohle erweicht, hat als Untergrenze die Temperatur der beginnenden Erweichung und als Obergrenze die Temperatur der Wiederverfestigung der zuvor plastischen Kohle. Der innerhalb dieser Grenzen liegende Temperaturbereich einer Kohle wird hier als «Erweichungstemperaturlage» bezeichnet. Die Temperaturgrenzen werden durch den Dilatationsverlauf nach DIN 51739 bzw. ISO-349-1975 bestimmt.

Der Erfindung liegt die Aufgabe zugrunde, Formkörper der eingangs genannten Art und Bestimmung mit hohem Backkohleanteil zu erzeugen und gleichzeitig die Vergasung betriebssicher durchzuführen. Dies wird dadurch erreicht. dass man für die Brennstoffmischung mindestens zwei Sorten feinkörniger backender Kohlen verwendet, die in unterschiedlichen Temperaturbereichen erweichen, und der Anteil jeder Sorte in der Mischunq mindestens 25 Gew:% beträgt. Die bei niedrigerer Temperatur erweichende Kohle besitzt dabei eine Wiederverfestigungstemperatur, die im allgemeinen noch unter der Temperatur der beginnenden Erweichung der anderen Kohle liegt, die bei höherer Temperatur erweicht. Eine unwesentliche Oberschneidung der beiden Erweichungstemperaturlagen ist aber auch noch möglich.

Die zu mischenden, unterschiedlich erweichenden Kohlen weisen Korngrössen unter von 7 mm, vorzugsweise zwischen 0,01 und 5 mm, auf. Die verschiedenartigen Kohlen können etwa das gleiche Körnungsspektrum haben.

Aus der Brennstoffmischung stellt man Formkörper in bekannter Weise etwa durch Brikettieren, Pelletieren oder Extrudieren her. Der Durchmesser der Formkörper liegt im allgemeinen etwa bei 5 bis 50 mm und vorzugsweise bei 10 bis 30 mm.

Damit die Formkörper ohne wesentlichen Zerfall in den Vergasungsreaktor eingeschleust werden können, kann es sich empfehlen, sie vorher noch zu trocknen. Die Trocknung geschieht am besten bei Temperaturen unterhalb der niedrigsten Erweichungstemperatur der im Formkörper befindlichen Kohlen. Die für die Formkörper zu verwendenden Backkohlen haben zumeist einen Gehalt an unverbrennlichen Bestandteilen zwischen 5 und 40 Gew:%, vorzugsweise zwischen 10 und 30 Gew.-%

Die der Vergasung aufgegebenen Formkörper befinden sich zunächst oben auf dem Brennstoffbett und sinken langsam immer tiefer ab, wobei sie in Bereiche mit höherer Temperatur gelangen. Bei der immer stärkeren Erhitzung der Formkörper im Vergasungsreaktor erweichen zunächst die Bestandteile mit der niedrigen Erweichungstemperatur, während die Kohlen mit den höheren Erweichungstemperaturen als Magerungsmittel dienen und ein Zerfliessen des Formkörpers verhindern. Bei weiterer Erhitzung gehen die erweichten Bestandteile schliesslich in einen Koks über, während die Bestandteile mit höherer Erweichungstemperatur plastisch werden. In dieser Phase wirkt der Koks als Magerungsmittel und hält die erweichenden Bestandteile zusammen.

Den durch die aufeinanderfolgenden Erweichungstemperaturlagen erreichten Effekt kann man noch dadurch verstärken, dass man die verschiedenen Kohlen mit unterschiedlichem Körnungsspektrum vorgibt, bevor man sie mischt. Vorzugsweise liegt die Kohle, die bei niedrigerer Temperatur zu erweichen beginnt, mit einem Körnungsspektrum vor, bei dem mindestens 20 Gew.-°l» unterhalb von etwa 0,1 mm liegen. Diese relativ feinkörnige Kohle zeigt erhöhte Erweichungstendenz, da der Feinkornanteil schneller auf höhere Temperaturen erhitzt ist. Eine solche Backkohle mit relativ niedrigen Erweichungstemperaturen wird zweckmässigerweise mit einer Backkohle mit einem Erweichungsbereich in einer höheren Temperaturlage gemischt, deren Körnung überwiegend oberhalb von 0,3 mm liegt. Die letztgenannte Mischungskomponente ist damit grobkörniger und die grösseren Körner verhalten sich beim Aufheizen und damit beim Erweichen träger. Bei groberer Körnung liegt also ersichtlich die Erweichungstemperatur und Bildung einer körnigen plastischen Masse höher.

Um den Zusammenhalt der Formkörper im Festbett der Vergasung noch zu verbessern, ^{.} können den zu mischenden Kohlen verschiedenartige Substanzen zugegeben werden. Hierbei kann es sich z.B. um organische oder anorganischen Bindemittel handeln, insbesondere Pech, Teer, Krackkoks, Hydrierrückstände, Kalk, Melasse, Bentonit, Dolomit, Montmorillonit oder Sulfitablauge. Verschiedene dieser Bindemittel können gemischt miteinander in den Formkörpern enthalten sein. Geeignet sind auch katalytisch wirksame Substanzen zur Erhöhung der Reaktionsfähigkeit der Kohlen, z.B. NaCl, KCI, Na₂C03, K₂C0₃, Oxide von Molybdän, Wolfram, Zinn, Chrom, Nickel, Kobalt oder Eisen sowie feingemahlene Zeolithe. Diese Substanzen wird der Formkörper üblicherweise in einem Anteil von etwa 0,3 bis 1 Gew.-% enthalten. Die Erhöhung der Reaktionsfähigkeit kann leicht einen Faktor 10 ausmachen.

Zuschläge zu der Brennstoffmischung können auch aus solchen Substanzen bestehen, welche die Back- und Bläheigenschaften der Kohlen herabsetzen, insbesondere Na₂B₄O₇, NaN0_{2,} K₂CrO₄, K₂CO₃ oder KNO_{3·} Das Vergasungsverhalten der Formkörper lässt sich dadurch noch verbessern.

Das Produktgas der Vergasung lässt sich auf vielfältige Weise verwenden. Nach Reinigung und Konditionierung kann das Gas z.B. für Synthesen oder als Hydriergas verwendet werden. Ferner kann das Gas, gegebenenfalls nach Entfernen störender fester oder gasförmiger Bestandteile, als Brenngas in einem kombinierten Dampf-Gasturbinen-Kraftwerk eingesetzt werden.

### Beispiel 1

Es wurden zwei Kohlen mit unterschiedlicher Erweichungstemperaturlage eingesetzt. Bei der einen Kohle lag die unterste Erweichungstemperatur bei 330°C und die Verfestigungstemperatur bei 380°C. Die andere Kohle mit höherer Erweichungstemperaturlage hatte entsprechende Temperaturgrenzen von 390°C und 440°C. Beide Kohlen hatten eine Blähzahl (gemäss DlN 51741) von 2¹/₂ und ein Körnungsspektrum von 0,05 bis 2 mm. Die Kohlen wurden im Verhältnis 1 : 1 gemischt, die Mischung mit Wasser pelletiert und Pellets mit einem Durchmesser zwischen 10 und 20 mm hergestellt. Um das Vergasungsverhalten zu testen, wurden die Pellets in ein senkrechtes Rohr von 100 mm Durchmesser und 800 mm Länge eingebracht und auf Temperaturen von 680°C aufgeheizt. Die Aufheizgeschwindigkeiten wurden zwischen 6 und 60°C/Min. variiert, ebenso variierten die Drücke im Rohr von 10 bis 80 bar. In allen Fällen zeigten die Pellets nach Abkühlung keinerlei Haftung aneinander. Der aus dem Versuchsrohr entnommene Brennstoff bestand aus einem losen, völlig gasdurchlässigen Haufwerk. Die Pellets waren also für die Vergasung bestens geeignet.

### Beispiel 2

Die Brennstoffmischung des Beispiels 1 wurde zu kissenförmigen Briketts mit einem Volumen von etwa 3 cm³ geformt. Ein Teil der Briketts war bindemittellos und ein anderer Teil mit einem Pechzusatz von 3 Gew.-% hergestellt worden. Beide Arten von Briketts wurden der bereits im Beispiel 1 beschriebenen Behandlung unterworfen und dabei auch der gleiche Erfolg erzielt.

### Beispiel 3

Es wurden zwei Kohlenarten mit unterschiedlicher Erweichungstemperaturlage eingesetzt, wobei sich allerdings die beiden Temperaturlagen etwas überlappten. Die erste Kohle zeigte ein Erweichungsverhalten zwischen 330 und 400°C, die Erweichunastemperaturarenzen der zweiten Kohle lagen bei 370 und 430°C. Die Blähzahl betrug für die erste Kohle 2¹/₂ und für die zweite Kohle 2. Die erste Kohle mit der niedrigeren Temperaturlage wurde zu Korngrössen unter 0,1 mm aufgemahlen, wobei der Anteil der Körner unterhalb von 0,06 mm bei 63 Gew.-% lag. Die Kohle mit der höheren Erweichungstemperaturlage hatte eine Körnung von 0,3 bis 3 mm. Die beiden Kohlensorten wurden im Gewichtsverhältnis von 3 : gemischt und aus der Mischung Briketts wie im Beispiel 2 hergestellt. Nach der im Beispiel 1 beschriebenen Behandlung ergaben sich auch hier die bereits dort gefundenen vorteilhaften Ergebnisse.

### Beispiel 4

Es wurden zwei Kohlen mit verschiedenen aufeinanderfolgenden Erweichungstemperaturlagen eingesetzt. Die bei niedrigerem Temperaturniveau zwischen 320 und 370°C erweichende Kohle war stark backend (B-lähzahl 7), die bei höheren Temperaturen zwischen 380 bis 440°C erweichende Kohle hatte eine Blähzahl von 2. Beide Kohlen wurden im Verhältnis 1 :2 gemischt, wobei der Aufmahlungsgrad der stark backenden Kohle unter 0,1 mm mit einem Kornanteil von '52% unter 0,06 mm gewählt wurde, während die andere Kohle eine Körnung bis 2 mm aufwies.

Die Mischung wurde mit 5°/oiger Calcium-Sulfitablauge pelletiert (mittlerer Pelletdurchmesser 1'5 mm), getrocknet und zum Prüfen des Vergasungsverhaltens druckverkokt. Es entstand wiederum ein loses Haufwerk mit in sich festen Pellets, das für die Vergasung geignet war.

## Patentansprüche

1. Verfahren zur Erzeugung von Formkörpern für die Vergasung fester Brennstoffe unter einem Druck zwischen 5 und 1'50 bar mit freien Sauerstoff. Wasserdampf und/oder Kohlendioxid enthaltenden Vergasungsmitteln im Festbett, das sich langsam nach unten bewegt, dem die Vergasungsmittel von unten zugeführt werden und unter dem die unverbrennlichen mineralischen Bestandteile des Brennstoffs als feste Asche oder flüssige Schlacke abgezogen werden, wobei die Formkörper aus einer Brennstoffmischung gebildet werden, die feinkörnige backende, in einem bestimmten Temperaturbereich erweichende Kohle enthält, dadurch gekennzeichnet. dass man für die Brennstoffmischung mindestens zwei Sorten feinkörniger backender Kohlen verwendet, die in unterschiedlichen Temperaturbereichen erweichen, und der Anteil jeder Sorte in der Mischung mindestens 25 Gew.- % beträgt.

2. Verfahren nach Anspruch 1, dadurch gekennzeichnet, dass die zu mischenden Kohlen Korngrössen unterhalb 7 mm, vorzugsweise zwischen 0,01 und 5 mm, aufweisen und die Formkörper einen Durchmesser von etwa 5 bis 50 mm, vorzugsweise von 10 bis 30 mm, haben.

3. Verfahren nach Anspruch 1 oder 2, dadurch gekennzeichnet, dass die verschiedenen Kohlen etwa das gleiche Körnungsspektrum aufweisen.

4. Verfahren nach Anspruch 1 oder 2, dadurch gekennzeichnet, dass die backende Kohle, die in der niedrigeren Temperaturlage erweicht, ein Körnungsspektrum aufweist, bei dem mindestens 20 Gew.-% unterhalb von etwa 0,1 mm liegen.

5. Verfahren nach Anspruch 4, dadurch gekennzeichnet, dass die Körnung der backenden Kohle. die in einer höheren Temperaturlage erweicht, überwiegend oberhalb von 0,3 mm liegt.

6. Verfahren nach Anspruch 1 oder einem der folgenden, dadurch gekennzeichnet, dass den zu mischenden Kohlen organische oder anorganische Bindemittel zugesetzt werden, insbesondere Pech. Teer, Krackkoks, Hydrierrückstände, Kalk, Bentonit, Melasse, Dolomit, Montmorillonit oder Sulfitablauge.

7. Verfahren nach Anspruch 1 oder einem der folgenden, dadurch gekennzeichnet, dass man den zu mischenden Kohlen katalytisch aktive Substanzen zusetzt, insbesondere NaCI, KCI, Na₂CO₃ K₂CO_{3,} Oxide von Molybdän, Wolfram, Zinn, Chrom, Nickel, Kobalt oder Eisen, oder feingemahlene Zeolithe.

8. Verfahren nach Anspruch 1 oder einem der folgenden, dadurch gekennzeichnet, dass man den zu mischenden Kohlen Stoffe zusetzt, welche die Back- und Bläheigenschaften der Kohlen herabsetzen, insbesondere Na₂B₄O_{7,} NaNO_{2,} K₂CrO₄ K₂CO₃ oder KNO_{3·}

9. Verfahren nach Anspruch 1 oder einem der folgenden, dadurch gekennzeichnet, dass man die Formkörper vor dem Eintragen in die Vergasung trocknet.

10. Verfahren nach Anspruch 1 oder einem der folgenden, dadurch gekennzeichnet, dass die Kohlen einen Gehalt an unverbrennlichen Bestandteilen zwischen 5 und 40 Gew.-% und vorzugsweise zwischen 10 und 30°/o haben.

## Revendications

1. Procédé de fabrication de corps moulés pour la gazéification de combustibles solides, sous une pression de 5 à 150 bars, au moyen d'agents de gazéification comprenant de l'oxygène libre, de la vapeur d'eau et/ou du dioxyde de carbone, dans un lit fixe qui descend lentement, dans lequel on introduit des agents de gazéification par le bas et en dessous duquel les composants minéraux incombustibles du combustible sont écartés à l'état de cendres solides ou de scorie liquide, procédé au cours duquel les corps moulés sont formés d'un mélange de combustibles contenant du charbon fin, prenant en masse et se ramollissant dans un certain intervalle de températures, caractérisé en ce qu'on utilise au moins deux sortes de charbon fin et prenant en masse qui se ramollissent dans des domaines de température différents et en ce que la fraction de chaque sorte du mélange est d'au moins 25°/o en poids.

2. Procédé suivant la revendication 1 caractérisé en ce que les charbons du mélange présentent une dimension de granules inférieure à 7 mm, de préférence entre 0,01 et 5 mm et en ce que les corps moulés ont un diamètre d'environ 5 à 50 mm, de préférence entre 10 et 30 mm.

3. Procédé suivant l'une des revendications 1 ou 2 caractérisé en ce que les différents charbons ont environ le même spectre granulométrique.

4. Procédé suivant l'une des revendications 1 ou 2 caractérisé en ce que le charbon prenant en masse qui se ramollit dans le domaine de températures plus bas présente un spectre granulométrique tel qu'au moins 20°/o en poids soient inférieuers à environ 0,1 mm.

5. Procédé suivant la revendication 4 caractérisé en ce que la granulométrie du charbon prenant en masse qui se ramollit dans un domaine de températures plus élevé est en majeure partie supérieure à 0,3 mm.

6. Procédé suivant la revendication 1 ou l'une des suivantes caractérisé en ce qu'on ajoute des liants organiques ou inorganiques au charbon du mélange, particulièrement de la poix, du goudron, du coke de craquage, des résidus d'hydrogénation, de la chaux, de la bentonite, de la mélasse, de la dolomie, de la montmorillonite ou de lessive résiduaire de sulfite.

7. Procédé suivant la revendication 1 ou l'une des suivantes caractérisé en ce qu'on ajoute des substances catalytiques aux charbons du mélange, particulièrement de NaCI, du KCI, du Na₂C0_{3,} du K₂CO_{3,} des oxydes du molybdène, du tungstène, de l'étain, du chrome, du nickel, du cobalt ou du fer, ou des zéolithes finement moulues.

8. Procédé suivant la revendication 1 ou l'une des suivantes caractérisé en ce qu'on ajoute aux charbons du mélange des substances qui diminuent les propriétés de prise en masse et de gonflement des charbons, particulièrement du Na₂B₄O_{7,} du NaN0_{2,} du K₂CrO_{4,} du K₂CO₃ ou du KN0₃.

9. Procédé suivant la revendication 1 ou l'une des suivantes caractérisé en ce qu'on sèche les corps moulés avant de les soumettre à la gazéification.

10. Procédé suivant la revendication 1 ou l'une des suivantes caractérisé en ce que les charbons contiennent entre 5 et 40°/o en poids, de préférence entre 10 et 30%, des composants incombustibles.

## Claims

1. A process of producing shaped bodies for gasification of solid fuels under a pressure between 5 and 150 bars by a treatment with gasifying agents which contain oxygen, water vapor and/or carbon dioxide, wherein the fuel is formed into a fixed bed, which slowly moves downwardly, the gasifying agents are introduced into the fixed bed from below, and the incombustible mineral constituents of the fuel are withdrawn under the fixed bed as solid ash or liquid slag, said shaped bodies are formed from a fuel mixture containing fine-grained caking coal which softens in a certain temperature range, characterized in that at least two kinds of fine-grained caking coal are used for said mixture, said kinds of caking coal have different softening temperature ranges, the content of each kind in the mixture being at least 25% by weight.

2. A process according to claim 1, characterized in that the coals to be mixed have particle sizes below 7 mm, preferably between 0.01 and 5 mm, and the shaped bodies are 5 to 50 mm, preferably 10 to 30 mm, in diameter.

3. A process according to claim 1 or 2, characterized in that the different kinds of coal have approximately the same particle size distribution.

4. A process according to claim 1 or 2, characterized in that at least 20% of the caking coal having the lower softening temperature range have a particle size below about 0.1 mm.

'5. A process according to claim 4, characterized in that most of the caking coal having a higher softening temperature range has a particle size above 0.3 mm.

6. A process according to claim 1 or any of the following claims, characterized in that organic or inorganic binders, particularly pitch, tar, cracked coke, hydrogenation process residue, lime, bentonite, molasses, dolomite, mont- morillonite or spent sulfite liquor are added to the coals to be mixed.

7. A process according to claim 1 or any of the following claims, characterized in that catalytically active substances, such as NaCI, KCI, Na₂CO_{3,} oxides of molybdenum, tungsten, tin, chromium, nickel, cobalt or iron or fine-ground zeolites, are added to the coals to be mixed.

8. A process according to claim 1 or any of the following claims, characterized in that substances which decrease the caking and swelling properties of the fuel, particularly Na₂B₄O_{7,} NaNO_{2,} K₂CrO_{4,} K₂CO₃ or KNO_{3,} are added to the coals to be mixed.

9. A process according to claim 1 or any of the following claims, characterized in that the shaped elements are dried before they are fed into the gasification.

10. A process according to claim 1 or any of the following claims, characterized in that the coals contain incombustible constituents in an amount of 5 to 40% by weight, preferably 10 to 30% by weight.
